# EUROPÄISCHE PATENTSCHRIFT

(11) **EP 0 862 661 B1**
(45) Veröffentlichungstag und Bekanntmachung des Hinweises auf die Patenterteilung: **10.07.2002**
(21) Anmeldenummer: 96946165.6
(22) Anmeldetag: 19.11.1996
(51) Int. Cl.: C23C 2/00, C23C 2/40, C23C 2/38, B21B 1/46, B22D 11/00

(54) **VERFAHREN UND VORRICHTUNG ZUM ERZEUGEN VON DÜNNEN STAHLBÄNDERN**
PROCESS AND DEVICE FOR PRODUCING THIN METAL BANDS
PROCEDE ET DISPOSITIF DE PRODUCTION DE BANDES METALLIQUES MINCES

(30) Priorität: 24.11.1995 DE 19545259
(43) Veröffentlichungstag der Anmeldung: 09.09.1998
(73) Patentinhaber: SMS Demag AG, 40237 Düsseldorf (DE)
(72) Erfinder: PLESCHIUTSCHNIGG, Fritz-Peter, D-47269 Duisburg (DE); VON HAGEN, Ingo, D-47800 Krefeld (DE); RING, Markus, D-47057 Duisburg (DE); BLECK, Wolfgang, D-52072 Aachen (DE); EL GAMMAL, Tarek, D-46509 Xanten (DE); SPLINTER, Paul, D-52066 Aachen (DE); LORENZ HAMACHER, Peter, D-52064 Aachen (DE); PICHT, Oliver, Richard, D-52080 Aachen (DE)
(74) Vertreter: Meissner, Peter E., Dipl.-Ing.
(86) Internationale Anmeldenummer: DE9602279
(87) Internationale Veröffentlichungsnummer: WO9718914

(56) Entgegenhaltungen:
- EP-A- 0 329 611
- WO-A-87/07192
- US-A- 3 779 056
- US-A- 4 169 426

## Beschreibung

Die Erfindung betrifft ein Verfahren zum Erzeugen von dünnen Stahlbändern, bei dem ein Trägerband aus einem Stahlwerkstoff mit einer Stahlschmelze in Berührung gebracht und diese zum Ankristallisieren gebracht wird, sowie eine Einrichtung zur Durchführung des Verfahrens mit einem eine Bodenöffnung ausweisenden metallurgischem Gefäß, in dem sich eine Stahlschmelze befindet, durch die ein Trägerband führbar ist, und mit Rollen zum Zuführen des Trägerbandes sowie zum Abführen des ankristallisierten Stahlbandes.

Dünne Metallstränge aus Stahl werden regelmäßig als Kaltband erzeugt. Zur Zeit werden etwa 60 % der Kaltbandprodukte beschichtet, um insbesondere die Korrosion des Stahls bei seinem Einsatz zu vermeiden oder zu vermindern. Dieses Stahlvolumen beträgt in der Europäischen Union ca. 30 Mio. t Stahl, wobei 16 Mio. t aus feuerverzinkten und elektrolytisch verzinkten Bändern besteht. In den letzten Jahren hat sich das Produktionsvolumen der verzinkten Bänder ständig vergrößert, hier insbesondere im Anwendungsbereich der Automobilindustrie. Gleichzeitig ist auf die knappen Zink-Ressourcen, die etwa 20 bis 30 Jahre beträgt, wenn von der jetzigen Erzeugungsmenge und den erschlossenen und bekannten Reserven ausgegangen wird. Das Recycling des Zinks setzt eine separate Erfassung des verzinkten Stahlschrotts, eine Gewinnung über die Staubphase und eine Anreicherung z.B. während des Einschmelzens im Elektroofen voraus.

Eine Alternative für den Einsatz von verzinktem Stahlblech im Automobilbau stellt das Aluminium-Blech dar. Durch den Einsatz von Aluminium kann ebenfalls das Korrosionsverhalten der Karosserie verbessert und die Lebensdauer der Einheiten erhöht werden. Gleichzeitig führt aber der Einsatz von Aluminium aufgrund der charakteristischen Werkstoffeigenschaften zu einem erheblich höheren Aufwand in den Bereichen der Umformung, des Fügens und der Lackierung von Karosserien. Negativ wirken sich auch die hohen Erzeugungskosten, insbesondere die Stromkosten, von Aluminium aus, solange Primäraluminium für die Karosserien benötigt wird. Die aluminiumschaffende Industrie verfolgt jedoch langfristig die Strategie, die Primäraluminiumproduktion wegen der Energie- und Umweltproblematik aus Europa zu verlagern. Gleichzeitig bestehen jedoch Probleme, Aluminium-Kaltband aus Sekundäraluminium zu erzeugen. Hier ist insbesondere die Verunreinigungsproblematik bislang noch ungelöst.

Neben den genannten Lösungen kommt auch ein massives Blech aus rostfreiem Stahl zur Anwendung. Hier ist aber auf die hohen Rohstoffkosten hinzuweisen, da hohe Legierungsmengen an Chrom und Nickel erforderlich sind und zudem die Verarbeitung in speziell auf legierte Stähle ausgerichteten Kaltbandwerken erfolgt. Ein an sich aus Umweltschutzgründen durchaus gewünschter großer Einsatz von rostfreien Stählen im Automobilbau ist aus Marktgesichtspunkten bisher nicht erfolgt.

Zum Erzeugen von dünnen Metallsträngen, insbesondere aus Stahl, mit Dicken unter 20 mm ist das Inversionsgießen bekannt. So wird in der EP 0311602 B1 ein Verfahren und eine Vorrichtung vorgeschlagen, bei dem ein ungekühltes gereinigtes Metall-Langprodukt niedrigen Energiepotentials in Berührung mit einer Metallschmelze und diese zum Ankristallisieren gebracht wird. Ein wirtschaftliches und metallurgisch brauchbares Produkt wird dadurch erzielt, daß ein mit Wanddicken von 0,1 bis 1,4 mm ausgewähltes Metall-Langprodukt entsprechend der maximal zulässigen Kontaktzeit in der Metallschmelze ein Metallstrang mit einer etwa 6 bis 10-fachen Gesamtstrangdicke erzeugt wird. Der Strang besteht hier aus dem Metalllprofil und an diesem phasengrenzfrei abgelagerten Kristallen und Schmelzenwerkstoff aus der Metallschmelze.
Das Beschichten von Metalldraht ist beispielsweise aus der US -A- 4169426 sowie der EP-A-0329611 bekannt.

Die Erfindung hat sich das Ziel gesetzt, mit einfachen Mitteln ein Stahlband aus Verbundwerkstoff herzustellen, der eine möglichst dünne, geschlossene und am Trägerprofil fest haftende Beschichtung aufweist.

Die Erfindung erreicht dieses Ziel durch die kennzeichnenden Merkmale des Verfahrensanspruchs 1 und des Vorrichtungsanspruchs 10.

Erfindungsgemäß wird je nach Werkstoff und Anwendung die Schichtdicke auf 20 bis 2 % der Strangdicke eingestellt. Es werden Stahlbänder hergestellt, bei denen einer der verwendeten Werkstoffe ein rostfreier Stahl, ein austenitischer oder ferritischer Stahl, ist.
Bei der Verwendung in der Autoindustrie werden beispielsweise ein Trägerband, das den Kern des Stahlbandes darstellt, aus einer Tiefziehgüte hergestellt mit einer Dicke von 1 bis 10 mm. Dieses Trägerband wird beidseitig mit einer Beschichtung aus austenitischem oder ferritischem Edelstahl mit einer Schichtdicke versehen, die mindestens so stark ist, daß ein sicherer Korrosionsschutz unter den Einsatzbedingungen der Automobilindustrie gegeben ist. Ein solches Stahlband weist nicht nur eine gute Verschweißung beider Werkstoffe auf, es zeichnet sich auch durch gute Werkstoffeigenschaften sowie Tiefzieheigenschaften und eine hohe Korrosionsbeständigkeit aus.

Beim Einsatz in der Elektroindustrie wird ein Stahlband hergestellt, das ein ferromagnetisches siliziumhaltiges Trägerband als Kern aufweist und mit einem paramagnetischen Werkstoff beschichtet wird oder einen paramagnetischen Kern mit einer Beschichtung aus einem ferromagnetischen siliziumhaltigen Stahl aufweist.

Zur Erzeugung des dünnen Stahlbandes mit dünner Beschichtung wird erfindungsgemäß vorgeschlagen, die Temperatur des Trägerbandes, die Temperatur der Stahlschmelze und die Verweilzeit des Trägerbandes in der Stahlschmelze entsprechend der gewünschten Schichtdicke einzustellen. Dabei kann das Trägerband bei Raumtemperatur oder auch vorgewärmt dem Stahlbad zugeführt werden.

Eine besonders wirtschaftliche Verfahrweise, insbesondere wegen der höheren Produktionsmenge ist beispielsweise ein Trägerband mit einer Dicke von 3 mm, das in einem Ofen mit inerter Schutzgas-Atmosphäre auf eine Temperatur von rund 870 °C vorgewärmt, in ein Inversionsgefäß eingebracht und mit einer Schmelze aus rostfreiem Edelstahl etwa 2 sek. in Kontakt gebracht wird. Im Anschluß an die im Bad erfolgende Ankristallisierung der Schmelze an das Trägerband, bestehend aus Kern, Blech und Beschichtung, in einer inerten Schutzgas-Atmosphäre mit Hilfe eines Glättstiches auf eine Gesamtdicke von 3,5 mm geglättet. Anschließend kann das Produkt entweder in inerter Schutzgas-Atmosphäre einem Warmwalzgerüst zur Erzeugung einer warmgewalzten Zwischendicke zugeführt werden, so daß das Warmband entweder direkt als Fertigwarmband benutzt werden kann oder aber direkt einem Kaltwalzwerk zugeführt wird.

Auf das in das Inversionsgefäß eingeführte Trägerband wird vor seinem Eintritt ein besonderes Augenmerk auf seine Temperatur gelegt. Zur exakten Einstellung der gewünschten Temperatur wird entweder ein Wärmeofen eingesetzt, beispielsweise ein Durchlaufglühofen, soweit ein Trägerband mit niederer Temperatur zugeführt wird, oder es wird, falls der Inversionsgießeinrichtung eine Anlage vorgeschaltet ist, bei der das Trägerband eine höhere als gewünschte Temperatur aufweist, eine Kühleinrichtung eingesetzt.

Weiterhin kann die Einstellung der gewünschten Temperatur durch induktiv oder konduktiv erzeugten Stromfluß im Trägerband erfolgen.

Die erfindungsgemäße Erzeugung dünner Stahlbänder zeichnen sich durch folgende Eigenschaften aus:
- gute Verschweißung des eingesetzten Oberflächenwerkstoffes mit dem Kernwerkstoff
- gute Zugfestigkeit, gutes Dehnungsverhalten des Gesamtstranges, die primär durch die mechanischen Eigenschaften des Kernwerkstoffes bestimmt werden
- gutes Streckgrenzenverhalten ohne Ausbildung einer Streckgrenzenehnung durch die Korsettwirkung des Rostfrei-Stahles auf die weiche Tiefziehgüte des Kerns
- gute Tiefzieheigenschaften bei hochanteiliger Verwendung eines Tiefziehstahles als Kernmaterial
- hohe Korrosionsfestigkeit bei einer Beschichtung mit austenitischem oder ferritischem Edelstahl
- gute Recyclierfähigkeit, da der Schrott unmittelbar zur Erzeugung von rostfreien Stählen eingesetzt werden kann. Die teuren Legierungselemente verbleiben somit unmittelbar im Werkstoffkreislauf. "Problemelemente" wie Zn oder Sn werden nicht eingebracht.

Mit den so erzeugten dünnen Stahlband lassen sich verzinkte Stahlbleche, AluminiumBleche und massive Bleche aus rostfreien Stählen substituieren. Außerdem werden die Umweltbedingungen für Karosseriewerkstoffe verbessert und die Ressourcen in Bezug auf Nickel, Chrom und Zink für die Herstellung von rostfreien Stählen geschont. Weiterhin wird die Lebensdauer von technischen Produkten, die bislang aus herkömmlichen Kohlenstoffstahl gefertigt werden, deutlich verlängert.

Die erzeugten Stahlbänder aus hochschmelzenden Verbundwerkstoffen, rostfrei/unlegiert bzw. ferro-/paramagnetisch, stellen neue Werkstoffe dar mit bisher technisch nicht darstellbaren Eigenschaften. Über den beschriebenen Einsatz im Automobilbau hinaus, sind Anwendungen im Transformatorenbau, in der Bauindustrie, in der Haushaltsgeräteindustrie, im Maschinenbau etc. denkbar.

Der Transportschutz der beschichteten Bänder ist - relativ zur regulären - einfach.

Ein Beispiel der Erfindung ist in der beigefügten Zeichnung dargelegt. Dabei zeigen
- Figur 1: Das Schema der Einrichtung zum Erzeugen von dünnen Stahlbändern
- Figur 2: Die Abhängigkeit der Auswirkung des Vorwärmens auf die Gesamtbanddicke bezogen auf die Tauchzeit des Trägerbandes.

Die Figur 1 zeigt das Schema einer Einrichtung zum Erzeugen von dünnen Stahlsträngen mit dem Inversionsgießgefäß 11, in dessen Boden eine Öffnung 12 vorgesehen ist, durch die ein Trägerband M geführt wird. Das Trägerband M wird dabei von Rollen 31 gehalten, die an einem Antrieb 27 angeschlossen sind. Das das Inversionsgießgefäß verlassende Stahlband F wird über Rollen 32 abgezogen, die durch einen Antrieb 28 angetrieben werden.

Das die Schmelze S verlassende Stahlband F wird von einer Einhausung 13 umhüllt, an die eine Pumpe 14 angeschlossen ist, mit der Gas vorzugsweise Stickstoff in den Innenraum der Einhausung 13 gefördert wird.

Vor seinem Eintritt in das Inversionsgießgefäß 11 wird das Trägerband durch eine Vorrichtung 20 zur Einflußnahme auf die Bandtemperatur geführt.

Über eine Einführweiche 36 kann ein Trägerband M zugeführt werden, das in einer vorgeschalteten Bevorratungsstation 50 gelagert ist. Dieses kalte Trägerband wird durch die Temperaturvorrichtung 20 geführt und kann hier, soweit ein Glühofen 21 im Einsatz ist, vor seinem Eintritt in das Inversionsgießgefäß erwärmt werden. Je nach Vorgabe können somit die Temperaturen zwischen Raumtemperatur und etwa 870 °C liegen.

Die aktuelle Temperatur des Trägerbandes M wird durch Temperaturfühler 22 und 23, die am Eingang und Ausgang der Temperaturvorrichtung angeordnet sind, einem Meß- und Regelbauteil 25 zugeführt. Dieses Bauteil 25 ist darüber hinaus mit einem Temperaturfühler 24 verbunden, der die Temperatur der Schmelze S mißt. An das Meß- und Regelbauteil ist ein Steuergerät 26 verbunden, das mit den Antrieben 27 und 28 der Rollen 31 und 32 steuerungstechnisch in Verbindung steht.

Zum Einsatz kann auch ein Trägerband kommen, das in einer vorgeschalteten Inversionsgießeinrichtung 40 hergestellt wurde. Dieses Trägerband M wird, soweit seine Temperatur höher als gewünscht ist, der Temperaturvorrichtung 20 zugeführt, die hier als Kühleinrichtung 29 ausgestaltet ist.

Das fertige Stahlband F wird über eine Weiche 35 einem Walzwerk 60 in einem Schritt zugeführt und dort in einem Walzgerüst 61, beispielsweise zu glätten, und danach einer Fertigverarbeitungsanlage 70 zugeführt.

In der Figur 2 ist schematisch die Auswirkung des Vorwärmens des Trägerbandes aufgeführt. Es zeigt sich, daß die Tauchzeit bei einer Vorwärmung des Trägerbandes deutlich kürzer ist. Eine kürzere Tauchzeit bedeutet aber auch eine größere Produktionsmenge.

### Positionsliste

- 10: Metallurgisches Gefäß
- 11: Inversionsgießgefäß
- 12: Bodenöffnung
- 13: Einhausung
- 14: Pumpe für Gas

### Temperaturvorrichtung

- 21: Glühofen
- 22, 23, 24: Temperaturfühler
- 25: Meß- und Regelbautei
- 26: Steuergerät
- 27, 28: Rollenaritrieb
- 29: Kühleinrichtung

### Transporteinrichtung

- 31: Rollenzufuhr
- 32: Rollenabfuhr
- 35: Weiche Abfuhr
- 36: Weiche Zufuhr
- 40: Vorgeschaltetes Inversionsgießgefäß
- 50: Vorgeschaltete Bevorratungsstation
- 60: Walzwerk
- 61: Walzgerüst
- 70: Fertigverarbeitungsanlage

## Patentansprüche

1. Verfahren zum Erzeugen von dünnen Stahlbändern, bei dem ein Trägerband aus einem Stahlwerkstoff mit einer Stahlschmelze in Berührung und diese zum Ankristallisieren gebracht wird,
**dadurch gekennzeichnet,**
**dass** sich die Werkstoffe des Trägerbandes und der Stahlschmelze unterscheiden, wobei einer der Werkstoffe ein rostfreier Stahl und der andere Werkstoff ein tiefziehfähiger Kohlenstoffstahl ist und die Temperatur des Trägerbandes, die Temperatur der Stahlschmelze sowie die Verweilzeit des Trägerbandes in der Stahlschmelze in der Weise eingestellt werden, dass die Stahlschmelze in einer Schichtdicke D aufkristallisiert, die 20 % bis 2 % der Dicke des Trägerbandes beträgt und
**dass** das Trägerband mit der ankristallisierten Stahlschmelze auf eine geringere Dicke gewalzt wird.

2. Verfahren nach Anspruch 1,
**dadurch gekennzeichnet,**
**dass** das Trägerband eine Banddicke zwischen 1 bis 10 mm aufweist.

3. Verfahren nach Anspruch 1 oder 2,
**dadurch gekennzeichnet,**
**daß** der Werkstoff des Trägerbandes ein austenitischer oder ferritischer Stahl ist und der Werkstoff der Schmelze ein rostfreier Stahl ist.

4. Verfahren nach Anspruch 1,
**dadurch gekennzeichnet,**
**dass** der Werkstoff des Trägerbandes ein siliziumhaltiger Kohlenstoff-Stahl ist mit einem Siliziumgehalt kleiner 10 %.

5. Verfahren nach einem der o.g. Ansprüche,
**dadurch gekennzeichnet,**
**dass** das Trägerband in Abhängigkeit von seiner Dicke auf eine Temperatur zwischen Raumtemperatur und maximalen 900°C vorgewärmt wird.

6. Verfahren nach Anspruch 1,
**dadurch gekennzeichnet,**
**dass** die Temperatur des Trägerbandes in der Weise eingestellt wird, dass Einfluß auf die Strangtemperatur eines eine vorgeschaltete Inversionsgießanlage verlassendes Trägerbandes genommen wird.

7. Verfahren nach einem der o.g. Ansprüche,
**dadurch gekennzeichnet,**
**dass** die Oberfläche der ankristallisierten Stahlschmelze unmittelbar oberhalb des Bades geglättet wird.

8. Verfahren nach einem der o.g. Ansprüche,
**dadurch gekennzeichnet,**
**dass** die Oberfläche der ankristallisierten Stahlschmelze nach Verlassen des Schmelzbades gegen Oxidation so lange geschützt wird, bis die Strangtemperatur kleiner 400 °C beträgt.

9. Verfahren nach Anspruch 1,
**dadurch gekennzeichnet,**
**dass** das Trägerband mit der ankristallisierten Stahlschmelze in einem Warmstich auf 20 % bis 50 % seiner Ausgangsdicke gewalzt wird.

10. Einrichtung zum Erzeugen von dünnen Stahlbändern, mit einem eine Bodenöffnung aufweisenden Inversionsgießgefäß, in dem sich eine Stahlschmelze befindet, durch die ein Trägerband führbar ist, und mit Rollen zum Zuführen des Trägerbandes sowie zum Abführen des ankristallisierten Stahlbandes, zur Durchführung des Verfahrens nach Anspruch 1,
**dadurch gekennzeichnet,**
**dass** zur Einflußnahme auf die Temperatur des Trägerbandes (M) eine dem Inversionsgießgefäß (11) vorgeschaltete Temperaturvorrichtung (20) vorgesehen ist, dass in Förderrichtung des Trägerbandes (M) vor und hinter der Temperaturvorrichtung (20) sowie im Inversionsgießgefäß (11) Temperaturfühler (22, 23, 24) vorgesehen sind, die über ein Meß- und Regelbauteil (25) über ein Steuergerät (26) mit Antrieben (27, 28) der Rollen (31, 32) steuerungstechnisch verbunden sind und dass ein Walzgerüst (61) zum Glätten und/oder Walzen des ankristallisierten Stahlbandes (F) vorgesehen ist, das dem Inversionsgießgefäß (11) nachgeschaltet ist.

11. Einrichtung nach Anspruch 10,
**dadurch gekennzeichnet,**
**dass** die Temperaturvorrichtung (20) ein Wärmeofen ist, z.B. ein Durchlaufglühofen (21), der das eine vorgeschaltete Bevorratungsstation (50) verlassende Trägerband (M) umhüllt.

12. Einrichtung nach Anspruch 10,
**dadurch gekennzeichnet,**
**dass** die Erwärmung der Temperaturvorrichtung (20) durch induktiv oder konduktiv erzeugte Elektrowärme erfolgt.

13. Einrichtung nach Anspruch 10,
**dadurch gekennzeichnet,**
**dass** die Temperaturvorrichtung (20) eine Kühleinrichtung (29) ist mit Bauteilen, die das eine vorgeschaltete Inversionsgießanlage (40) verlassende Trägerband (M) umhüllt.

14. Einrichtung nach den Ansprüchen 10 bis 13,
**dadurch gekennzeichnet,**
**dass** eine das ankristallisierte Stahlband (F) umhüllende Einhausung (13) vorgesehen ist, die dem Inversionsgießgefäß (11) nachgeschaltet ist und in deren Innenraum durch eine Pumpe (14) ein inertes Gas leitbar ist, z.B. Stickstoff.

15. Einrichtung nach einem der o.g. Ansprüche,
**dadurch gekennzeichnet,**
**dass** eine Weiche (35) vorgesehen ist, die wahlweise das ankristallisierte Stahlband (F) direkt oder über das Walzgerüst (61) einer Fertigverarbeitungsanlage (70) zuleitet.

16. Stahlband, erzeugt in einer Einrichtung nach Anspruch 10 und einem Verfahren nach Anspruch 1,
**dadurch gekennzeichnet, dass** auf das Trägerband eine Beschichtung aufkristallisiert ist, deren Schichtdicke zwischen 20 bis 2 % der Trägerbanddicke ist, und dass das Trägerband und die Beschichtung unterschiedlichen Werkstoff aufweisen, wobei ein Werkstoff ein rostfreier Stahl, Ferrit oder Austenit, ist.

## Claims

1. Method for producing thin steel bands, in which a carrier band made of a steel material is brought into contact with a steel melt and the latter is caused to crystallise thereon,
**characterised in that**
the materials of the carrier band and of the steel melt differ, one of the materials being a stainless steel and the other material being a carbon steel which is capable of being deep-drawn, and the temperature of the carrier band, the temperature of the steel melt and also the dwell time of the carrier band in the steel melt being set in such a manner that the steel melt crystallises-on in a layer thickness D, which is 20% to 2% of the thickness of the carrier band, and
**in that** the carrier band with the crystallised-on steel melt is rolled to a smaller thickness.

2. Method according to claim 1,
**characterised in that**
the carrier band has a band thickness between 1 to 10 mm.

3. Method according to claim 1 or 2,
**characterised in that**
the material of the carrier band is an austenitic or ferritic steel and the material of the melt is a stainless steel.

4. Method according to claim 1,
**characterised in that**
the material of the carrier band is a silicon-containing carbon steel with a silicon content of less than 10%.

5. Method according to one of the above-mentioned claims,
**characterised in that**
the carrier band is preheated, dependent upon its thickness, to a temperature between room temperature and a maximum of 900 °C.

6. Method according to claim 1,
**characterised in that**
the temperature of the carrier band is set in such a manner that the billet temperature of a carrier band leaving a pre-connected inversion casting plant is influenced.

7. Method according to one of the above-mentioned claims,
**characterised in that**
the surface of the crystallised-on steel melt is dressed directly above the bath.

8. Method according to one of the above-mentioned claims,
**characterised in that**
the surface of the crystallised-on steel melt is protected against oxidation after leaving the melting bath until the billet temperature is less than 400 °C.

9. Method according to claim 1,
**characterised in that**
the carrier band with the crystallised-on steel melt is rolled in a hot pass to 20% to 50% of its initial thickness.

10. Device for producing thin steel bands, having an inversion casting vessel which has a base opening, in which vessel there is situated a steel melt through which a carrier band can be guided, and having rollers for the supply of the carrier band and for removal of the crystallised-on steel band in order to implement the method according to claim 1,
**characterised in that**,
in order to influence the temperature of the carrier band (M) a temperature device (20) is provided which is pre-connected to the inversion casting vessel (11), **in that** temperature sensors (22, 23, 24) are provided in the conveying direction of the carrier band (M) before and after the temperature device (20) and also in the inversion casting vessel (11), which sensors are connected in a control technical manner to drives (27, 28) of the rollers (31, 32) via a measuring and control component (25) via a control device (26) and **in that**, in order to dress and/or roll the crystallised-on steel band (F), a roller stand (61) is provided which is connected after the inversion casting vessel (11).

11. Device according to claim 10,
**characterised in that**
the temperature device (20) is a heating furnace, for example a continuous annealing furnace (21) which covers a carrier band (M) leaving a pre-connected storage station (50).

12. Device according to claim 10,
**characterised in that**
the heating of the temperature device (20) is effected by means of inductively or conductively produced electric heat.

13. Device according to claim 10,
**characterised in that**
the temperature device (20) is a cooling device (29) with components which cover a carrier band (M) leaving a pre-connected inversion casting plant (40).

14. Device according to one of the claims 10 to 13,
**characterised in that**
a housing (13) is provided which encloses the crystallised-on steel band (F), which housing is connected after the inversion casting vessel (11) and into the interior of which an inert gas, for example nitrogen, can be conducted by means of a pump (14).

15. Device according to one of the above-mentioned claims,
**characterised in that**
a distributing guide (35) is provided which optionally feeds the crystallised-on steel band (F) directly or via the roller stand (61) to a finishing processing plant (70).

16. Steel band, produced in a device according to claim 10 and in a method according to claim 1,
**characterised in that**
a coating is crystallised onto the carrier band, the layer thickness of which is between 20 to 2% of the carrier band thickness, and **in that** the carrier band and the coating have a different material, one material being a stainless steel, ferrite or austenite.

## Revendications

1. Procédé de fabrication de feuillards d'acier minces, pour lequel un feuillard support, réalisé dans un matériau d'acier, est amené en contact avec une coulée d'acier et celle-ci se cristallise sur ledit feuillard support, **caractérisé en ce que** le feuillard support et la coulée d'acier sont dans des matériaux différents, l'un des matériaux étant un acier inoxydable et l'autre matériau étant un acier au carbone emboutissable, et la température du feuillard support, la température de la coulée d'acier, ainsi que le temps de séjour du feuillard support dans l'acier en fusion sont réglés de façon que l'acier en fusion se cristallise sur une épaisseur de couche D, qui correspond à 20 à 2 % de l'épaisseur du feuillard support et **en ce que** le feuillard support, sur lequel s'est cristallisé l'acier en fusion, est laminé jusqu'à obtenir une épaisseur plus faible.

2. Procédé selon la revendication 1, **caractérisé en ce que** le feuillard support présente une épaisseur de feuillard comprise entre 1 et 10 mm.

3. Procédé selon la revendication 1 ou 2, **caractérisé en ce que** le matériau du feuillard support est un acier austénitique ou ferritique et le matériau de la coulée est un acier inoxydable.

4. Procédé selon la revendication 1, **caractérisé en ce que** le matériau du feuillard support est un acier au carbone contenant du silicium dans une teneur inférieure à 10 %.

5. Procédé selon une des revendications précédentes, **caractérisé en ce que** le feuillard support est préchauffé en fonction de son épaisseur à une température comprise entre la température ambiante et 900°C maximum.

6. Procédé selon la revendication 1, **caractérisé en ce que** la température du feuillard support est réglée de façon à exercer une influence sur la température de barre d'un feuillard support en sortie d'une installation de coulée en source disposée en amont.

7. Procédé selon une des revendications précédentes, **caractérisé en ce que** la surface de l'acier en fusion cristallisé est aplati directement au-dessus du bain.

8. Procédé selon une des revendications précédentes, **caractérisé en ce que** la surface de l'acier en fusion cristallisé est protégée contre l'oxydation à la sortie du bain de coulée jusqu'à ce que la température de la barre soit inférieure à 400°C.

9. Procédé selon la revendication 1, **caractérisé en ce que** le feuillard support, sur lequel s'est cristallisé l'acier en fusion, est laminé par un processus à chaud avec une réduction de 20 % à 50 % de son épaisseur initiale.

10. Dispositif de fabrication de feuillards d'acier minces, comprenant une poche de coulée en source, dont le fond est muni d'une ouverture, laquelle poche contient une coulée d'acier à travers laquelle peut être acheminé un feuillard support, et comprenant des rouleaux destinés au guidage du feuillard support, ainsi qu'à l'évacuation du feuillard d'acier cristallisé, destiné à la mise en oeuvre du procédé selon la revendication 1, **caractérisé en ce que** pour influencer la température du feuillard support (M), il est prévu un dispositif agissant sur la température (20) disposé en amont de la poche de coulée en source (11), **en ce que** des capteurs de température (22, 23, 24) sont prévus en amont et en aval du dispositif agissant sur la température (20), par référence au sens de défilement du feuillard support (M), ainsi que dans la poche de coulée en source (11), lesquels capteurs de température sont reliés selon la technique de commande avec les entraînements (27, 28) des rouleaux (31, 32) au moyen d'un composant de mesure et de réglage (25) par l'intermédiaire d'un dispositif de commande (26) et **en ce qu'**il est prévu une cage de laminage (61) destinée à aplatir et/ou laminer le feuillard d'acier cristallisé (F), laquelle est montée en aval de la poche de coulée en source (11).

11. Dispositif selon la revendication 10, **caractérisé en ce que** le dispositif agissant sur la température (20) est un four à réchauffer, tel qu'un four de recuit continu (21), qui enveloppe le feuillard support (M) sortant d'un poste d'admission (50) disposé en amont.

12. Dispositif selon la revendication 10, **caractérisé en ce que** le dispositif agissant sur la température (20) est chauffé par chauffage électrique produit par induction ou conduction.

13. Dispositif selon la revendication 10, **caractérisé en ce que** le dispositif agissant sur la température (20) est un dispositif de refroidissement (29) comprenant des pièces qui entourent le feuillard support (M) sortant d'une installation de coulée en source (40) disposée en amont.

14. Dispositif selon les revendications 10 à 13, **caractérisé en ce qu'**il est prévu un habitacle (13) qui entoure le feuillard d'acier cristallisé (F), lequel est disposé en aval de la poche de coulée en source (11) et à l'intérieur duquel il est possible d'acheminer un gaz inerte, tel que l'azote, par l'intermédiaire d'une pompe (14).

15. Dispositif selon une des revendications précédentes, **caractérisé en ce qu'**il est prévu un aiguillage (35), par lequel le feuillard d'acier (F) cristallisé est acheminé vers une installation de parachèvement (70) soit directement, soit en passant par la cage de laminage (61).

16. Feuillard d'acier fabriqué dans un dispositif selon la revendication 10 et par un procédé selon la revendication 1, **caractérisé en ce qu'**un revêtement est cristallisé sur le feuillard support avec une épaisseur de couche de 20 à 2 % de l'épaisseur du feuillard support, et **en ce que** le feuillard support et le revêtement sont réalisés dans des matériaux différents, l'un des matériaux étant un acier inoxydable, un acier ferritique ou austénitique.
